# EUROPÄISCHE PATENTSCHRIFT

(11) **EP 0 061 117 B1**
(45) Veröffentlichungstag und Bekanntmachung des Hinweises auf die Patenterteilung: **07.08.1985**
(21) Anmeldenummer: 82102086.4
(22) Anmeldetag: 15.03.1982
(51) Int. Cl.: D01F 6/18

(54) **Fixierte Polyacrylnitrilfäden und -fasern sowie Verfahren zu ihrer Herstellung**
Fixed polyacrylonitrile filaments and fibres, and process for preparing them
Filaments et fibres fixés en polyacrylonitrile, et procédé pour leur fabrication

(30) Priorität: 20.03.1981 CH 1918/81
(43) Veröffentlichungstag der Anmeldung: 29.09.1982
(73) Patentinhaber: HOECHST AKTIENGESELLSCHAFT, 65926 Frankfurt am Main (DE)
(72) Erfinder: Fester, Walter, Dr., D-6240 Königstein/Taunus (DE); Huber, Bernd, Dr., D-6200 Wiesbaden (DE)

## Beschreibung

Die Erfindung betrifft Fäden und Fasern aus Polyacrylnitril. deren fadenbildende Substanz zu wenigstens 98 Gew.-% aus Acrylnitrilbausteinen besteht und ein hohes mittleres Molekulargewicht aufweist. Durch einen speziellen Verstreck- und Fixierprozeß können Fäden und Fasern erhalten werden, die einen erhöhten Widerstand gegen Quell- und Hydrolysevorgänge auch bei erhöhten Temperaturen zeigen.

Es ist bekannt, Polyacrylnitrilfadenkabel einer mehrstufigen Verstreckung zu unterwerfen, um Fäden bzw. Fasern zu erhalten, die sich aufgrund ihrer Anfangsmodulwerte insbesondere für technische Einsatzgebiete eignen sollen. So wird beispielsweise in der DE-A-2 851 273 ein Verfahren beschrieben, bei dem die Fäden direkt nach einer Naßverstreckung in einer « Dampfdruckreckzone » bei Temperaturen von 110 bis 40 °C unter der Einwirkung von Sattdampf unter Druck weiter verstreckt werden. Ein ähnliches Streckverfahren bei erhöhten Temperaturen unter Wasserdampfdruck wird auch in der DD-A-135.509 beschrieben. Unter Einhaltung besonderer Bedingungen war es so möglich, Anfangsmoduli bis etwa 1 200 cN/tex zu erhalten. Beispielsweise war es erforderlich, besonders feine Titer auszuspinnen oder aber ein speziell hergestelltes Lösungspolymerisat einzusetzen.

In der EP-A-0 044 534 (Anmeldetag 16.7.1981, Priorität 23.7.1980 DE) werden bereits Fäden und Fasern aus Acrylnitrilpolymeren beansprucht, deren fadenbildende Substanz zu 70 bis 100 Gew.-%, vorzugsweise mindestens zu 90 oder sogar zu 99 Gew.-% aus Acrylnitrilbausteinen aufgebaut ist und wobei diese Fäden oder Fasern ein Anfangsmodul von mehr als 1300 cN/tex, bezogen auf 100 % Dehnung, sowie ggfs. einer Reißfestigkeit von wenigstens 50 cN/tex bei Reißdehnung von max. 15 % aufweisen sollen.

Derartige Fäden können durch Verspinnen einer Lösung aus fadenbildendem Polymer und Lösungsmittel entweder nach einem Trockenspinnverfahren oder unter Verwendung eines Fällbades aus Lösungsmittel und Wasser erhalten werden. Die Spinnfäden werden nach einer Naßverstreckung, vorzugsweise bei Temperaturen wenig unterhalb des Siedepunkts der Badflüssigkeit und einer Waschbehandlung anschließend auf heißen Walzen unter Spannung, ggfs. unter Zulassung von geringem Schrumpf, getrocknet und anschließend einer Kontaktverstreckung von mindestens 1 : 1,5 unterzogen. Die effektive Gesamtverstreckung der Fäden soll wenigstens 1 : 9, vorzugsweise 1 : 10 bis 1 : 25 betragen.

Derartige Fasern und Fäden können mit sehr gutem Erfolg in technischen Einsatzgebieten verwandt werden beispielsweise zur Herstellung von Filtern und Filtergeweben, zur Verwendung als Grundgewebe zur Herstellung beschichteter Gewebe und insbesondere auch zur Verstärkung von organischen und anorganischen Werkstoffen dienen.

Speziell bei der Herstellung solcher faserverstärkten Verbundwerkstoffe wurde jedoch gefunden, daß die Fäden und Fasern zur Verstärkung dann keine optimalen Eigenschaften mehr zeigen, wenn im wasserfreien Medium Temperaturen von etwa 100 °C, in einem wässrigen Medium Temperaturen von etwa 80 °C bei der Herstellung der Verbundstoffe überschritten werden. Es ist zu vermuten, daß unter diesen Bedingungen Strukturveränderungen in den Fasern auftreten, die sie empfindlicher machen gegenüber dem Angriff des sich im abbindenden Verbundwerkstoff befindlichen Lösungsmittels der Monomeren und sonstigen in erster Linie niedermolekularen Bestandteilen bzw., die sie empfindlicher machen gegenüber einem hydrolytischen Angriff bei Anwesenheit von Wasser bei der Herstellung von faserverstärkten Verbundstoffen. Beispielsweise ist eine solche Empfindlichkeit zu beobachten, wenn die faserverstärkten Verbundwerkstoffe hydraulisch abbindende Bindemittel aufweisen, d. h., die wässrige Phase alkalisch reagiert. Es wird vermutet, daß die Einwirkung der Lösungsmittelreste und Monomeren insbesondere zu einem Anquellen bei höheren Temperaturen führt und dabei ebenfalls die Verstärkungseigenschaften der Fäden, d. h. insbesondere ihr Anfangsmodul und die Faserfestigkeit reduziert werden.

Es bestand daher nach wie vor die Aufgabe, Poiyacryinitriifasern insbesondere für technische Einsatzgebiete zu entwickeln, die ihre guten physikalischen Eigenschaften auch über 100°C im wasserfreien Medium .bzw. über 80 °C in wasserhaltigen Medien beibehalten.

Es wurden nun überraschend Fäden und Fasern aus Acrylnitrilpolymeren gefunden, deren fadenbildende Substanz wenigstens aus 98 Gew.-% Acrylnitril-Einheiten aufgebaut ist, deren relative Viskosität der fadenbildenden Substanz (gemessen als 0,5 Gew-%ige Lösung in Dimethylformamid bei 25 °C) im Bereich zwischen 2,5 und 6,0 liegt. Die Fasern und Fäden haben Reißfestigkeiten von mehr als 50 cN/tex bei einem Kochschrumpf von unter 5 % und einer Reißdehnung von höchstens 15 % aufweisen und bei denen der Anfangsmodul nach einer wäßrig-alkalischen Behandlung bei 90 °C während 24 Stunden größer als 900 cN/tex, bezogen auf 100 % Dehnung, ist.

Zur Herstellung derartiger Fäden ist ein Verfahren geeignet, bei dem die von der Düse abgezogenen, durch einen Naß- oder Trockenspinnprozeß erhaltenen Fäden vor oder nach der Wäsche naß verstreckt, unter Spannung auf heißen Walzen getrocknet und unter Einwirkung trockener Hitze bei 140 bis 200 °C nachverstreckt werden, wobei bei einer Nachverstreckung von mindestens 1 1,5 die Gesamtverstreckung mindestens 1 : 9 beträgt und die Fäden nach der Nachverstreckung ohne Zulassung eines Schrumpfes durch Einwirkung trockener Hitze bei 170 bis 280 °C, vorzugsweise 180 bis 250 °C, fixiert werden.

Die Notwendigkeit einer Fixierbehandlung ist überraschend, da allgemein bekannt ist, daß bei einer solchen Fixierbehandlung die Faserfestigkeit und der Anfangsmodul abnehmen und die Dehnungswerte zunehmen. Es ist auch bekannt, daß durch eine derartige Fixierbehandlung üblicherweise die Diffusion von niedermolekularen Verbindungen in das Faserinnere erleichtert wird. Beispielsweise ist bekannt, daß fixierte Fasern Farbstoffe erheblich schneller aufnehmen als die entsprechenden unfixierten Fäden oder Fasern. Werden jedoch Fäden und Fasern, deren fadenbildende Substanz die geforderte Zusammensetzung und die hohe relative Viskosität aufweist, nach dem erfindungsgemäßen Verfahren verstreckt und fixiert, so zeigen sie bessere Verstärkungseffekte, wenn die Verbundwerkstoffe während der Herstellung über mehrere Stunden hohen Temperaturen ausgesetzt sind als vergleichbare unfixierte Fasern, selbst wenn deren Anfangsmodul höher ist.

Die besseren Verstärkungseffekte konnten sowohl bei organischen Verbundsystemen z. B. auf Basis Epoxydharzen oder ungesättigten Polyesterharzen als auch bei anorganischen Systemen mit hydraulischen Bindemitteln festgestellt werden.

Zur Charakterisierung dieser neuartigen Eigenschaft der erfindungsgemäßen Fäden und Fasern wurde die Veränderung der physikalischen Eigenschaften in einem Portland-Zementfiltrat bei höheren Temperaturen und einer Einwirkungszeit über mehrere Stunden ausgewählt. Ein derartiges Filtrat zeigt eine Reihe von Vorteilen, die bei einem Test mit organischen Substanzen nicht erzielt werden können. Unter der Einwirkung des Portland-Zementfiltrats tritt eine leichte Quellung und ein hydrolytischer Angriff auf die Fasern auf. Die zu prüfenden Fasern können von dem Filtrat in einfacher Weise abgetrennt werden, während ein Herauspräparieren aus abhärtenden Massen auf organischer Basis zu erheblichen Fehlern Anlaß' geben kann. Der Einsatz reiner Monomermischungen, die z. B. durch den Zusatz von Inhibitoren an der Polymerisation gehindert werden, führt zu Konzentrations- und Diffusionsverhältnissen, die mit der Praxis nicht übereinstimmen.

Für die Herstellung der erfindungsgemäßen Fäden und Fasern sind folgende Voraussetzungen erforderlich :
1. Die fadenbildende Substanz muß zu wenigstens 98, vorzugsweise 99 Gew.-% aus Acrylnitrilbausteinen bestehen.
2. Die relative Viskosität der fadenbildenden Substanz muß zwischen 2,5 und 6,0, vorzugsweise zwischen 2,6 und 3,5 liegen.
3. Die Gesamtverstreckung der von der Düse abgezogenen Fäden muß mindestens 1 : 9 betragen, wobei die Verstreckung in eine Naßverstreckung in heißen Bädern und in eine Nachverstreckung nach dem Trocknen aufgeteilt ist und die Nachverstreckung unter trockener Hitze mit einem Verstreckverhältnis von mindestens 1 : 1,5 erfolgen muß.
4. Nach der abschließenden Verstreckung unter trockener Hitze müssen die Fäden durch Anwendung von trockener Hitze ohne Zulassung eines Schrumpfes fixiert werden. Die dabei benötigten Temperaturen liegen im Bereich von 170 bis 280, vorzugsweise 180 bis 250 °C.

Unter diesen Bedingungen werden Fäden und Fasern erhalten, die sich durch hohe Reißfestigkeiten von 50 bis 100 cN/tex vorzugsweise 55 bis 80 cN/tex, durch einen niedrigen Kochschrumpf von kleiner als 5 %, vorzugsweise kleiner als 3 % und durch Reißdehnungen bis maximal 15, vorzugsweise maximal 12 % auszeichnen. Die erhaltenen Fasern und Fäden besitzen außerdem eine ausgezeichnete Stabilität gegen Einwirkung quellend und hydrolytisch angreifender Medien. Nach einer 24 stündigen Behandlung in einem 90 °C heißen, wässrig alkalischen Medium, hergestellt durch Extraktion von 150 g Portlandzement mit 1 I Wasser, und anschließendem Waschen und Trocknen besitzen die Fasern noch einen Anfangsmodul von wenigstens 900 cN/tex, vorzugsweise von wenigstens 1 000 cN/tex, bezogen auf 100 % Dehnung. Die so geprüften Fäden und Fasern schrumpfen bei dieser Heißnaßalkalibehandlung um weniger als 5 %.

Beste Verstärkungseigenschaften zeigen Fasern, die nicht mehr als 1 % unter diesen Heißnaßalkalibedingungen schrumpfen. Auch dieses Ergebnis ist überraschend, da bisher angenommen wurde, daß zumindest ein Teil der beobachteten Verstärkungseffekte bei Verbundwerkstoffen darauf beruht, daß die eingesetzten Fasern bei dem Abbinde- oder Polymerisationsprozeß vorzugsweise einen höheren Schrumpf aufweisen sollten, der zu einer Art Vorspannung des Verbundwerkstoffes und damit zu einer besseren Verfestigung führt.

Die erfindungsgemäßen Fäden und Fasern eignen sich besonders gut als Verstärkungsfäden oder -fasern bzw. in Form von Geweben, Gewirken oder Vliesen zur Herstellung von verstärkten organischen oder anorganischen Werkstoffen. Besonders vorteilhaft sind diese Produkte zur Herstellung von hydraulische Bindemittel enthaltenden Produkten mit feiner Hohlraumstruktur. Sie eignen sich aber auch zur Herstellung von Filtern oder Filtergeweben oder als Grundgewebe zur Herstellung von beschichteten Geweben.

Der Erfindung liegt ebenfalls ein Verfahren zur Herstellung von Fasern und Fäden durch einen Naß-oder Trockenspinnprozeß zugrunde, wobei die Naßverstreckung der gesponnenen Fäden vor, während oder nach der Waschbehandlung erfolgen kann, die Fäden anschließend getrocknet und dann einer Heißverstreckung unterzogen werden. Das erfindungsgemäße Verfahren ist dadurch gekennzeichnet, daß die Fäden gegebenenfalls in Kabel- oder Strangform auf heißen Walzen unter Spannung getrocknet und anschließend einer Kontaktverstreckung von mindestens 1 1,5 unterworfen werden, wobei die effektive Gesamtverstreckung wenigstens 1 :9 betragen muß. Unter einer Kontaktverstreckung soll hierbei das Verstrecken im trockenheißen Zustand, z. B. unter Einsatz von Flächenheizkörpern verstanden werden.

Nach der Kontaktverstreckung werden die Fäden durch Einwirkung trockener Hitze fixiert. Dies kann beispielsweise auf rotierenden heißen Walzen, auf Bügeleisen, in einem Heißluftkanal oder aber durch Infrarotstrahlung erfolgen.

Als Polymerrohstoffe können die nach den üblichen Verfahren hergestellten Fällungs- oder Lösungspolymerisate eingesetzt werden. Je nach den Anforderungen für die Einsatzgebiete können sowohl Homo- als auch Copolymerisate des Acrylnitrils Verwendung finden. Bei den eingesetzten Monomeren sollte auf eine möglichst hohe Reinheit geachtet werden. Als Comonomere eignen sich alle mit Acrylnitril copolymerisierbaren ungesättigten Verbindungen.

Einsetzbar sind Polymere, deren relative Lösungsviskositäten - gemessen in 0,5 %igen Dimethylformamidlösungen - im Bereich von 2,5 bis 6,0 liegen. Besonders gute Ergebnisse unter wirtschaftlichen Bedingungen werden mit Polymeren erzielt, die in einem Viskositätsbereich von etwa 2,6 bis 3,5 liegen.

Bevorzugt sollen die eingesetzten Polymere einen Gehalt von mindestens etwa 99 Gew.-% Acrylnitrileinheiten aufweisen.

Bei der Hersteliung der Spinnlösungen sind die Lösebedingungen so zu wählen, daß möglichst homogene, gelteilchenfreie Spinnlösungen erhalten werden. Zur Überprüfung der Spinnlösungsqualität sind insbesondere Streulichtmessungen unter Einsatz eines Lasers als Lichtquelle geeignet. Nur einwandfreie Spinnlösungen, die sehr geringe Streulichtwerte zeigen, ermöglichen die erfindungsgemäß benötigten hohen Verstreckungen. Die Spinnlösungen können sowohl kontinuierlich als auch diskontinuierlich angesetzt werden. In die Spinnlösung können anorganische oder organische Zusätze eingearbeitet werden, wie z. B. Niattierungsmittel, Stabilisatoren, Flammschutzadditive usw.

Das erfindungsgemäße Spinnverfahren zeichnet sich durch eine hohe effektive Gesamtverstreckung von mindestens 1 : 9 aus. Bei der Bestimmung der effektiven Gesamtverstreckung werden nur die Naßverstreckung und die Kontaktverstreckung berücksichtigt, dagegen ein Schrumpfen der Fäden in Abzug gebracht. In die Werte der Gesamtverstreckung wird der sogenannte Düsenverzug nicht mit aufgenommen, die frischen Spinnfäden, die nach einem Trocken- oder Naßspinnprozeß anfallen, werden vielmehr als unverstrecktes Material gewertet. Die effektive Gesamtverstreckung soll nach dem erfindungsgemäßen Verfahren wenigstens 1 : 9 betragen. Bevorzugt sind effektive Gesamtverstreckverhältnisse von 1 : 10 bis 1 : 25.

Das erfindungsgemäße Verfahren kann auf herkömmlichen Fäden- oder Faserspinnanlagen durchgeführt werden. Neue, bisher nicht übliche Techniken, sind nicht erforderlich. Insbesondere ist es nicht notwendig, eine besondere Verstreckungskammer einzusetzen, in der die Fäden z. B. in Kabelform der Einwirkung von Dampf unter Druck ausgesetzt werden. Das Verfahren zeichnet sich durch hohe Gesamtverstreckungswerte der frisch gesponnenen Fäden aus, wobei eine effektive Mindestverstreckung von 900% erforderlich ist. Diese effektive Gesamtverstreckung erfolgt in mehreren Stufen. Zunächst werden die Fäden vor oder nach dem Auswaschen des Restgehaltes an Lösungsmittel in einem oder stufenweise in mehreren heißen Bädern naß verstreckt. Die Temperatur der Streckbadmedien, die in der Regel aus Mischungen aus Wasser und dem Lösungsmittel bestehen, sollte möglichst hoch gehalten werden. Bevorzugt werden Temperaturen wenig unterhalb des Siedepunktes der Badflüssigkeit. Möglich sind aber auch Bäder, die andere Streckbadmedien enthalten, z. B. Glykol oder Glycerin ggf. in Mischung mit dem Polymerlösungsmittel, bei denen auch Strecktemperaturen oberhalb von 100 °C gewählt werden können. Nach dem Strecken und Auswaschen des Restlösungsmittelgehaltes, wobei auch zuerst ausgewaschen und dann gestreckt werden kann, werden die Fäden in einem Präparationsbad präpariert und in üblicher Weise danach durch die Einwirkung von rotierenden preßwalzenpaaren möglichst weitgehend von anhaftendem Wasser befreit. Die im Präparationsbad aufgebrachte Präparation kann das Streckverhalten der Fäden beeinflussen. Es sollte daher aus bekannten Präparationsmischungen diejenige ausgewählt werden, die eine geringe Faden-Faden-Reibung zeigt.

Anschließend werden die Fäden unter Spannung auf heißen Walzen getrocknet. Beim Trocknen kann ein geringer Schrumpf, der sich oft für die nachfolgende Verstreckung als günstig erweist, zugelassen werden ; bei der Einstellung des Schrumpfes muß aber darauf geachtet werden, daß die Kabel immer unter Spannung über die Trockenwalzen laufen. Die Temperatur der Walzen sollte so gewählt werden, daß das Kabel den Trockner mit einer sehr geringen Restfeuchte von möglichst weniger als 1 % verläßt. Besonders günstig haben sich Temperaturen im Bereich von 140 bis 200 °C für diese Walzen herausgestellt, dies schließt jedoch nicht die Anwendung höherer oder niedriger Temperaturen aus. Ebenso kann auf den Walzen mit abgestuften Temperaturen getrocknet werden.

Nach dem Trocknen wird das Spinnkabel unter Anwendung von trockener Hitze noch einmal mindestens auf das 1,5-fache seiner Länge verstreckt. Die Verstreckung kann ebenfalls in einer oder mehreren Stufen erfolgen. Das Aufheizen des Kabels kann nach den in der Technik üblichen Verfahren, z. B. durch das Umlaufen heißer Walzen, durch Kontakt über heißen Platten, in einem Heißluftkanal oder auch durch Strahlung, insbesondere Infrarotstrahlung erfolgen. Auch eine stufenweise Verstreckung, bei der verschiedene Aufheizverfahren Anwendung finden, kann angewandt werden.

Die Verstrecktemperaturen werden von der Art des eingesetzten Polymeren und zum Teil von der vorhergehenden Verstreckung und den Trocknungsbedingungen beeinflußt. Geeignet ist im allgemeinen ein Temperaturbereich von etwa 120 bis 250 °C, besonders günstig ist der Bereich von 140 bis 200 °C.

Nach der Verstreckung werden die Fäden durch Einwirkung trockener Hitze bei Temperaturen von 170 bis 280, vorzugsweise 180 bis 250 °C ohne Zulassung von Schrumpf fixiert. Das Fixieren kann nach den in der Technik üblichen Verfahren z. B. durch das Umlaufen heißer Walzen, durch Kontakt mit heißen Platten, in einem Heißluftkanal oder auch durch Strahlung, insbesondere durch Infrarotstrahlung, erfolgen.

Nach der Fixierung werden die Fäden abgekühlt, nach bekannten Verfahren entweder zu Endlosmaterial aufgespult oder zu Fasern mit der gewünschten Schnittlänge zerschnitten. Falls es das Einsatzgebiet erfordert, kann vor oder nach dem Schneiden noch eine spezielle Präparation auf die Fäden bzw. Fasern aufgebracht werden.

Die Auswahl der Temperaturen und der Verweilszeit der Fäden beim Fixieren kann einen deutlichen Einfluß auf die erzielbaren physikalischen Eigenschaften der so behandelten Fäden und auf ihre Widerstandsfähigkeit gegenüber quellend und/oder hydrolytisch wirkenden Stoffen haben. Die optimalen Bedingungen im Einzelfall können jedoch durch einfache Versuche ermittelt werden. Sie werden beispielsweise durch den Titer der Einzelfilamente, die Gesamtfadenstärke, die Güte des Kontaktes mit den beheizten Flächen usw. beeinflußt. Unter den Bedingungen des Beispiels 4 wurden optimale Werte bei Temperaturen des 1. Duos von 190 °C und 230 bis 250 °C beim 2. Duo sowie Verweilszeiten von insgesamt ca. 40 sec. an den Oberflächen der Walzen beobachtet.

Die nachfolgenden Beispiele sollen zur Erläuterung der Erfindung dienen. Falls nicht anders angegeben beziehen sich Prozentangaben und Teile auf Gewichtseinheiten.

### Beispiel 1

Ein Polymer aus 99,4 % Acrylnitril und 0,6 % Acrylsäuremethylester wurde kontinuierlich zu einer 17 %igen Spinnlösung in Dimethylformamid gelöst, filtriert und entgast. Von dieser Spinnlösung wurden 351 g/min durch eine Düse mit 2500 Loch, Lochdurchmesser 0,06 mm, in ein Fällbad, das 56% Dimethylformamid (DMF) und 44 % Wasser enthielt und 50 °C warm war, gedrückt. Die erhaltenen Fäden wurden mit 6,5 m/min von der Düse abgezogen, in Bädern, die 56 % DMF und 44 % Wasser enthielten, bei 98° auf das sechsfache ihrer Länge verstreckt und anschließend gewaschen. Bei der Wäsche in heißem Wasser wurde ein Schrumpf von 9 % zugelassen. Nach dem Durchlaufen eines Avivagebades wurden die Fäden bei 165 °C getrocknet und in mehreren Stufen bei 180 °C auf das 2,4-fache ihrer Länge verstreckt. Die Gesamtverstreckung betrug also 1 : 13,1.

Die so hergestellten Einzelfilamente zeigten folgende Eigenschaften :

Fäden mit diesen Eigenschaften wurden im Anschluß an die zweite Verstreckung über heiße Platten mit einer Oberflächentemperatur von 230 °C unter Konstanthaltung ihrer Länge fixiert. Nach dem Fixieren wiesen die Einzelfilamente folgende Eigenschaften auf.

Die fixierten und als Vergleich auch die unfixierten Fasern wurden jeweils 24 Stunden mit einem Zementfiltrat, hergestellt aus 150 g Portlandzement und 1 I Wasser, bei verschiedenen Temperaturen behandelt. Der wässrige Zementextrakt wies einen pH-Wert von ca. 11,6 auf. Die geprüften Filamente wurden nach der Behandlung kurz mit Wasser abgespült und bei Zimmertemperatur an der Luft getrocknet. Es wurden dann Kraftdehnungsdiagramme bei einer Dehngeschwindigkeit von 100 %/min an den Einzelfilamenten aufgenommen und die Anfangsmoduli bestimmt.

Während der Behandlung bei 90 °C schrumpften die fixierten Fasern um 3%, die unfixierten um 12.5%.

### Beispiel 2

Analog Beispiel 1 wurden Fasern mit einem Einzeltiter von 1,3 dtex ersponnen. Dabei mußte die Gesamtverstreckung auf 1 : 12,3 reduziert werden. Die dabei erhaltenen Fasern wurden bei 230 °C fixiert. Es wurden folgende Faserdaten erhalten :

### Beispiel 3 (Vergleich)

Entsprechend Beispiel 1 wurde ein Polymer versponnen, das jedoch aus 95 % Acrylnitril und 5 % Acrylsäuremethylester bestand. Bei diesen Fäden mußte die Verstreckung nach dem Trocknen etwas reduziert werden, so daß sich eine Gesamtverstreckung von nur 1 : 11,7 ergab. Die unfixierten Fasern wiesen einen Anfangsmodul von 1 340 cN/tex, die bei 230 °C fixierten einen Anfangsmodul von 1 020 cN/tex auf. Nach einer 24 stündigen Behandlung bei 90 °C in dem beschriebenen Portland-Zementfiltrat hatte die unfixierte Faser einen Anfangsmodul von 720 cN/tex und die fixierte einen Anfangsmodul von 740 cN/tex. Nach dieser Behandlung hatten beide Fasern im feuchten Zustand eine leicht klebrige Oberfläche, die vermuten läßt, daß die Fasern in dem heißen, alkalischen Medium schon leicht anverseift worden waren.

### Beispiel 4

1 700 g eines Polymeren aus 99,2 % Acrylnitril und 0,8 % Acrylsäuremethylester wurden in 8 300 g DMF diskontinuierlich gelöst. Nach dem Filtrieren und entgasen dieser Spinnlösung wurden 15,1 g/min durch eine Düse mit 100 Loch, Lochdurchmesser 0,075 mm, in ein Fällbad bestehend aus 50 % DMF und 50 % Wasser bei 50 °C, gedrückt. Die erhaltenen Fäden wurden mit 5,5 m/min aus dem Fällbad abgezogen und in einem Verstreckbad aus 60 % DMF und 40 % Wasser bei 99 °C auf 29,3 m/min verstreckt. Die Fäden wurden dann gewaschen, aviviert und auf 2 Duos mit Oberflächentemperaturen von 140 und 185 °C unter Zulassung eines .Schrumpfes von 0,6 m/min getrocknet. Vom 2. Duo wurden die Fäden mit 33,3 m/min abgezogen und über 4 heiße Platten mit Temperaturen von 150, 160, 160 und 175 °C auf 91,9 m/min verstreckt. Die Gesamtverstreckung betrug also 1 : 16,5.

Anschließend wurden diese Fäden unter Ausschluß von Schrumpf auf 2 beheizten Duos fixiert. Der Durchmesser der Duos betrug jeweils 180 mm, die Fäden wurden 42 mal um das 1. und 39 mal um das 2. Duo geführt. Die Eigenschaften der Einzelfilamente der erhaltenen Fäden in Abhängigkeit von den angewandten Fixiertemperaturen vor und nach einer 24 stündigen Behandlung in einem 90 °C heißen wässrigen Zementfiltrat sind in der folgenden Tabelle zusammengestellt worden. Der Titer der Filamente betrug jeweils 2,8 dtex.
(Siehe Tabelle Seite 7 f.)

## Patentansprüche

1. Fäden und Fasern aus Acrylnitrilpolymeren, wobei die fadenbildende Substanz wenigstens aus 98 Gew.-% Acrylnitrileinheiten aufgebaut ist, die relative Viskosität der fadenbildenden Substanz (gemessen als 0,5 Gew.-%ige Lösung in Dimethylformamid bei 25 °C) im Bereich zwischen 2,5 und 6,0 liegt, die Fasern und Fäden Reißfestigkeiten von mehr als 50 cN/tex, einen Kochschrumpf von unter 5 % und eine Reißdehnung von höchstens 15 % aufweisen und der Anfangsmodul der Fasern und Fäden nach einer wässrig-alkalischen Behandlung bei 90 °C während 24 Stunden größer als 900 cN/tex, bezogen auf 100 % Dehnung, ist.

2. Verfahren zur Herstellung von Fäden und Fasern nach Anspruch 1, dadurch gekennzeichnet, daß die von der Düse abgezogenen, durch einen Naß- oder Trockenspinnprozess erhaltenen Fäden vor oder nach der Wäsche naß verstreckt, unter Spannung auf heißen Walzen getrocknet und unter Einwirkung trockener Hitze bei 140 bis 200 °C nachverstreckt werden, wobei bei einer Nachverstreckung von mindestens 1 : 1,5 die Gesamtverstreckung mindestens 1 9 beträgt und die Fäden nach der Nachverstreckung ohne Zulassung eines Schrumpfes durch Einwirkung trockener Hitze bei 170 bis 280 °C, vorzugsweise 180 bis 250 °C, fixiert werden.

## Claims

1. Filaments or fibers of acrylonitrile polymers, wherein their filament-forming substance is composed to a least 98 % by weight of acrylonitrile units and the relative viscosity of which (measured on a 0,5 % by weight strength solution in dimethylformamide at 25 °C) is within a range between 2.5 and 6.5, the filaments or fibers having a tenside strength of more than 50 cN/tex. a shrinkage at the boil of less than 5 %, an elongation at break of a most 15 % and an initial modulus, calculated on 100 % elongation, greater than 900 cN/tex after an aqueous alkaline treatment at 90 °C for 24 yours.

2. A process for the production of filaments and fibers as claimed in claim 1, characterized in that the filaments drawn from the jet, received by a wet or dry spinning method, are wet-stretched before or after the wash, drying them under tension on hot rolls and afterstretching them at 140 to 200 °C under the action of dry heat, the after-stretch ratio being at least 1 1.5 with the total stretch ratio being at least 1 : 9 and after the after-stretch setting the filaments with shrink prevention at 170 to 280 °C, preferably 180 to 250 °C by the action of dry heat.

## Revendications

1. Fils et fibres de polymères de l'acrylonitrile, dans lesquels la substance formant des fils est constituée d'au moins 98 % en poids de motifs acrylonitrile, la viscosité relative de la substance formant des fils (mesurée sur une solution à 0,5 % en poids dans du diméthylformamide à 25 °C) est dans l'intervalle de 2,5 à 6,0, les fibres et fils présentent des résistances à la rupture par traction de plus de 50 cN/tex, un retrait à l'ébullition inférieur à 5 % et un allongement à la rupture de 15 % au maximum, et le module initial des fibres et fils après un traitement aqueux-alcalin à 90 °C pendant 24 heures est supérieur à 900 cN/tex, pour un allongement de 100 %.

2. Procédé de fabrication de fils et fibres suivant la revendication 1, caractérisé en ce que les fils retirés de la filière, obtenus par un procédé de filature au mouillé ou à sec, sont étirés au mouillé avant ou après le lavage, séchés sous tension sur des cylindres chauffés et soumis à un post-étirage sous l'action de la chaleur sèche à 140 à 200 °C, l'étirage total, pour un post-étirage d'au moins 1 : 1,5, étant d'au moins 1 : 9, et les fils sont fixés après le post-étirage, sans laisser aucun retrait s'effectuer, par action de la chaleur sèche à 170 à 280 °C, de préférence à 180 à 250 °C.
